# EUROPÄISCHE PATENTANMELDUNG

(11) **EP 1 164 220 A1**
(43) Veröffentlichungstag der Anmeldung: **19.12.2001**
(21) Anmeldenummer: 01890185.0
(22) Anmeldetag: 13.06.2001
(51) Int. Cl.: D21H 17/26, D21H 23/26

(54) **Oberflächenbehandlung von Streichrohpapier**

(30) Priorität: 16.06.2000 AT 10492000
(71) Anmelder: M-real Hallein AG, 5400 Hallein (AT)
(72) Erfinder: Gliese, Thoralf Dr., 5101 Bergheim (AT); Kainz, Friedrich, 5424 Vigaun (AT)
(74) Vertreter: Häupl, Armin, Dipl.-Ing.

(57) **Zusammenfassung**

Es wird ein Verfahren zur Oberflächenbehandlung von Streichrohpapier geoffenbart, mit dem Kennzeichen, dass anstelle der üblichen Stärkeflotte eine Lösung auf Basis von Carboxymethylcellulose (CMC) verwendet wird.

## Beschreibung

Die vorliegende Erfindung betrifft neue Verfahren zur Oberflächenbehandlung holzfreier Streichrohpapiere, insbesondere in Leim- und/oder Filmpressen, zur gezielten Reduzierung der Oberflächen- und Gefügesprödigkeit mit dem Ziel, Verarbeitungsprobleme wie das Strichbrechen im Falz zu vermeiden.

Bei der Herstellung holzfreier, matter oder glänzender, mehrfach gestrichener Druckpapiere für den Offsetdruck spielen neben den Eigenschaften der Be- und Verdruckbarkeit auch wichtige Verarbeitungseigenschaften wie das Falzverhalten eine bedeutende Rolle. Derartige Druckpapiere werden nach dem Stand der Technik üblicherweise hergestellt, indem Streichrohpapier aus holzfreiem Faserstoff (z.B. ein Gemisch aus Laub- und Nadelholz-Zellstoff) und Füllstoffen in Leim- oder Filmpressen durch Behandlung mit Stärkeflotten oberflächenmodifiziert wird, um gute Oberflächenfestigkeit und Bedruckbarkeit zu gewährleisten. Danach erfolgt ein- oder mehrfaches Auftragen von Pigment ("Strich"), um die Druckoberfläche bereitzustellen.

Der obige Stärkeauftrag führt jedoch stets auch zu einer Versprödung des Papiergefüges aufgrund des unflexiblen Stärkefilms, die zum Brechen beim Falzen nach dem Druck führt. Ein einwandfreies und ästhetisch anspruchsvolles Druckerzeugnis (z.B. Broschüren, Folder etc.) darf aber beim Falzen nach dem Druck keine Bruch- bzw. Versprödungserscheinungen in der Falzkante zeigen. Dies gilt insbesondere für einen vollflächigen Druck höhergewichtiger Papiere (150 - 300 g/m²), bei dem das durch die zerstörte Strich- bzw. Druckfarbenschicht verursachte sichtbar Werden des weißen Rohpapiers als Papierfehler reklamiert wird.

Nach dem Stand der Technik werden filmbildende Polymere, wie z.B. Stärke, Polyvinylalkohol (PVA) Carboxymethylcellulose (CMC), sowohl als Verdickungsmittel (siehe z.B. EP 455.073 A1, wo Fettsäure-Lösungen von CMC als Verdicker beschrieben werden) als auch dazu eingesetzt, um die Oberflächenbeschaffenheit von Papier zu modifizieren.

In letzterem Zusammenhang offenbart die DE 195 03 745 A1 Druckpapier zur Folienherstellung, wobei die Oberfläche(n) des Rohpapiers mit Filmbildnern, wie z.B. (gegebenenfalls modifizierter) Stärke, CMC, PVA und Galaktomannan, beschichtet ist/sind.

Das Problem des Strichbrechens im Falz bei Druckpapieren für den Offsetdruck wird dadurch jedoch nicht gelöst, da es sich um eine völlig andere Zielrichtung als bei der vorliegenden Erfindung handelt, die in dieser Veröffentlichung folglich auch gar nicht angesprochen wird. Darüber hinaus ergeben sich durch den Einsatz wässriger Dispersionen von Stärke und CMC Probleme aufgrund der Tatsache, dass der Filmbildner in solchen Dispersionen (oder auch Suspensionen) sorgfältig und mit starken Scherkräften eingerührt werden muss, um nicht zu Aggregation und Verklumpung zu führen, sowie dass Suspensions- bzw. Dispersionsmittel vonnöten sind, was die zur Herstellung benötigte Zeit und Kosten erhöht.

Die vorliegende Erfindung zielt darauf ab, Papier für den Offsetdruck bereitzustellen, das neben guter Be- und Verdruckbarkeit auch verbessertes Falzverhalten, d.h. verringertes Auftreten von Strichbrechen im Falz, zeigt, ohne die Kosten der Papierherstellung zu erhöhen.

Dieses Ziel wird erfindungsgemäß durch ein Verfahren zur Oberflächenbehandlung von Streichrohpapier erreicht, worin anstelle der üblichen Stärkeflotte eine Lösung auf Basis von CMC verwendet wird. Dadurch werden die bei Stärke auftretenden Probleme der Versprödung bzw. überproportionaler Erhöhung der Biegesteifigkeit des Papiers wirkungsvoll vermieden, was eine Reduktion des Strichbrechens im Falz ermöglicht. Zudem wird der Holdout für weitere Oberflächenformulierungen und/oder Streichfarben und somit die Bedruckbarkeit verbessert.

In einer bevorzugten Ausführungsform werden anionische CMC-Lösungen in einem Konzentrationsbereich von 1 % bis 5 % bei definierter Viskosität direkt auf ein Streichrohpapier aufgetragen, wodurch die Zugfestigkeits- und Elastizitätseigenschaften des Streichrohpapiers denen des Strichmaterials angepasst werden können, was Zugspannungen, lokale Überdehnungen oder Brucherscheinungen in der Oberfläche eindämmt oder sogar gänzlich verhindert.

Das Streichrohpapier kann dabei herkömmliches, holzfreies, ungeleimtes oder geleimtes Streichrohpapier in einem Flächengewichtsbereich von 60 - 300 g/m² sein, d.h. die Erfindung ist auf einen sehr breiten Flächengewichtsbereich von Druckpapieren anwendbar.

Der Auftrag der CMC-Lösung im erfindungsgemäße Verfahren kann mittels herkömmlicher Leim- oder Filmpressen erfolgen, so dass kein Umbau bestehender oder Bau gesonderter Anlagen erforderlich ist.

Erfindungsgemäß werden die Gefüge- und Oberflächensprödigkeit von Streichrohpapieren dahingehend reduziert, dass Phänomene wie das Strichbrechen im Falz bei ein-oder mehrfach gestrichenen Offsetpapieren vermieden oder zumindest deutlich eingeschränkt werden können.

Die vorliegende Erfindung wird nachstehend unter Bezugnahme auf die eingefügten Grafiken detaillierter beschrieben, worin
Grafik 1 eine Balkengrafik ist, die einen Vergleich zwischen der Trockenaufnahme im Falle der Beschichtung mit Stärke gegenüber jener bei der erfindungsgemäßen Beschichtung mit CMC zeigt;
Grafik 2 einen ähnlichen Vergleich zwischen den Viskositäten der Beschichtungsflotte zeigt;
Grafik 3 wiederum einen ähnlichen Vergleich zwischen den erzielten Spaltfestigkeiten des Streichrohpapiers zeigt;
Grafik 4 wiederum einen ähnlichen Vergleich zwischen den erzielten geometrischen Steifigkeiten des Streichrohpapiers zeigt;
Grafik 5 einen Vergleich verschiedener Streichrohpapiere mit unterschiedlichem Stärkegehalt zusammen mit Mikrotomschnitten zeigt;
Grafik 6 rasterelektronenmikroskopische Aufnahmen eines Falzes vor der Optimierung des Papiers mittels CMC-Behandlung in Längs- und Querrichtung gesehen zeigt; und
Grafik 7 rasterelektronenmikroskopische Aufnahmen eines Falzes nach der Optimierung des Papiers mittels CMC-Behandlung in Längs- und Querrichtung gesehen zeigt.

Das Verfahren zur Oberflächenbehandlung von Streichrohpapier geht von herkömmlichem Streichrohpapier aus holzfreiem Faserstoff und Füllstoffen aus. Üblicherweise besteht das Rohpapier aus einem Gemisch aus Laub- und Nadelholz-Zellstoff, vorzugsweise mit einem Mahlgrad von ca. 18-25° SR (also deutlich niedriger als die in der DE 195 03 745 A1 geoffenbarten Mahlgrade des Papiers zur Folienherstellung; 38-65° SR), und kann ein Flächengewicht im Bereich von 60-300 g/m² aufweisen. Der Füllstoffgehalt kann ebenso in weiten Grenzen, z.B. zwischen 10% und 20%, schwanken. Somit können praktisch alle gängigen Streichrohpapiere von Druckpapier für den Offsetdruck erfindungsgemäß oberflächenbehandelt werden.

Zur Veranschaulichung der Vorteile der Erfindung wurden die nachstehenden Versuche mit folgendem Papier durchgeführt: doppelt gestrichenes Papier mit einem Endgewicht von 170 g/m², einschließlich von 60 g/m² Strich; bestehend aus holzfreiem Faserstoff-Laub- und Nadelholzzellstoff im Gemisch: 30-80% Langfaserzellstoff (Fichtensulfit- und Kiefernsulfat-Zellstoff) und 70-20% Kurzfaserzellstoff (z.B. Birke, Buche, Eukalyptus)-mit einem Mahlgrad von 18-25° SR und einem Füllstoffgehalt von 10-20%.

Das Papier wurde jeweils in einer Standard-Leimpresse mit vertikaler Bahnführung mit wässriger CMC-Lösung bzw. Stärkeflotte in jeweils 3 Konzentrationen oberflächenbehandelt, um den jeweiligen Filmbildner (CMC bzw. Stärke) aufzubringen. Die CMC-Lösungen waren stark verdünnte Lösungen technischer Na-CMC, wie sie durch langsames Einbringen von CMC-Granulat in Wasser in Standardrührbehältern problemlos hergestellt werden können.

Obwohl die Temperatur nicht speziell eingeschränkt ist und in Abhängigkeit von Bahntemperatur, Auflösebedingungen und Leimflottenumwälzrate z.B. Werte im Bereich von etwa 25-60°C problemlos möglich sind, herrschten jeweils die Bedingungen von Raumtemperatur und Atmosphärendruck. Der Auftragsdruck im Nip (Walzenspalt) der Leimpresse richtete sich nach der gewünschten Auftragsmenge. Die Papiermaschinen-Geschwindigkeit ist ebenfalls nicht speziell eingeschränkt, kann in einem Bereich von 50 m/min (Labor) bis 650 m/min (Praxis) variieren aber auch problemlos auf höhere Werte, wie z.B. 1.000 m/min, angehoben werden, um den Durchsatz und somit die Produktivität zu verbessern.

Grafik 1 zeigt einen Vergleich der Trockenaufnahme an Filmbildner durch das Papier (in g/m²).

Die Messwerte sind zur Übersicht erneut in folgender Tabelle 1 angeführt.

**Tabelle 1**

| Filmbildner | Konzentration (Gew.-%) | Trockenaufnahme (g/m²) |
|---|---|---|
| (Wasser | 0 | 0) |
| Stärke | 3 | 1,15 |
| Stärke | 6 | 2,05 |
| Stärke | 9 | 2,85 |
| CMC | 1 | 0,41 |
| CMC | 2 | 0,77 |
| CMC | 5 | 1,65 |

Die Daten aus Grafik 1 und Tabelle 1 zeigen, dass die Trockenaufnahme an Filmbildner durch das Papier unter Einsatz der unterschiedlich konzentrierten CMC-Lösungen gesenkt werden kann.

Die Grundlage dafür ist die Einstellung der geeigneten Viskosität der Behandlungslösung und die Wahl der am besten geeigneten CMC-Type (hinsichtlich Kettenlänge/Molekulargewicht), wie folgender Grafik 2 und Tabelle 2 zu entnehmen. Die Konzentrationen der CMC-Lösungen lagen bei 1-5% (Brookfield-Viskosität bei 100 min⁻¹ im Bereich von 15-100 mPa.s).

**Tabelle 2**

| Filmbildner | Konzentration (Gew.-%) | Viskosität (mPa.s) |
|---|---|---|
| (Wasser | 0 | 0) |
| Stärke | 3 | 23 |
| Stärke | 6 | 42 |
| Stärke | 9 | 69 |
| CMC | 1 | 18 |
| CMC | 2 | 30 |
| CMC | 5 | 94 |

Es ist zu erkennen, dass die verwendeten CMC-Lösungen deutlich höhere Viskositäten besitzen als Stärkeflotten der gleichen Konzentration, was zu der obigen Reduktion der in das Streichrohpapier eindringenden Menge an Filmbildner und daher zur verringerten Trockenaufnahme führt. Die höhere Viskosität bedeutet jedoch gleichzeitig eine erhöhte Konzentration des Filmbildners an der Oberfläche, was zu besserem Holdout für den nachfolgenden Strichauftrag führt und bessere Bedruckbarkeit mit sich bringt.

Die Festigkeitsparameter, insbesondere die Spaltfestigkeit, bleiben durch die CMC-Behandlung im gerorderten Niveau, wie aus nachstehender Grafik 3 und Tabelle 3 ersichtlich.

**Tabelle 3**

| Filmbildner | Konzentration (Gew.-%) | Spaltfestigkeit (N) |
|---|---|---|
| (Wasser | 0 | 144) |
| Stärke | 3 | 144 |
| Stärke | 6 | 145 |
| Stärke | 9 | 143 |
| CMC | 1 | 145 |
| CMC | 2 | 147 |
| CMC | 5 | 140 |

Wie aus obigen Daten zu erkennen liegen die Spaltfestigkeitswerte des mit CMC behandelten Papiers innerhalb eines Bereichs von ± 3% vom Mittelwert des mit Stärke behandelten Papiers, sind also durchaus damit vergleichbar. Diese Spaltfestigkeitswerte sind als z-Festigkeitsparameter insbesondere für Papier für den Offsetdruck von Bedeutung.

Die Biegesteifigkeit nimmt aber durch die CMC-Behandlung im Mittel um rund 17% gegenüber der Stärkebehandlung ab, wie aus folgenden Daten der geometrischen Steifigkeit (Grafik 4 und Tabelle 4) ersichtlich.

**Tabelle 4**

| Filmbildner | Konzentration (Gew.-%) | geometr. Steifigkeit (mN) |
|---|---|---|
| (Wasser | 0 | 520) |
| Stärke | 3 | 641 |
| Stärke | 6 | 649 |
| Stärke | 9 | 687 |
| CMC | 1 | 543 |
| CMC | 2 | 559 |
| CMC | 5 | 622 |

Durch diese Abnahme der Biegesteifigkeit werden die von der Oberflächenbehandlung ausgehenden Widerstandskräfte gegen Biegung bzw. Falzung bereits vor dem Strichauftrag herabgesetzt.

Durch Verwendung von CMC-Lösungen wird zusätzlich die Staubneigung des Streichrohpapiers reduziert, da ansonsten auftretende "lose" Bestandteile der Stärkeflotte besser in das Rohpapier eingebunden werden.

Insbesondere können aber durch den reduzierten Stärkegesamtanteil im Papier durch die stärkefreie Oberflächenbehandlung vor dem ersten Strichauftrag die Zugfestigkeitsund Elastizitätseigenschaften des Streichrohpapiers jenen des Strichmaterials angepasst werden, so dass Zugspannungen, lokale Überdehnungen des Rohpapiers oder Bruch in der Oberfläche eingedämmt oder im Idealfall gänzlich verhindert werden können.

Grafik 5 zeigt nachstehend den Zusammenhang zwischen dem Gesamtstärkegehalt im Papier und der Verteilung der Stärke in z-Richtung (Mikrotomschnitte mit lodanfärbung). Gezeigt werden Papiere mit unterschiedlicher Stärkekonzentration in der Leimpresse bzw. unterschiedlichem Kurzfaseranteil im Rohpapier (bei gleicher Stärkekonzentration) im Vergleich zum CMC-behandelten Papier.

In dem für die CMC-Behandlung gezeigten Mikrotomschnitt ist deutlich eine homogenere Verteilung des insgesamt reduzierten Stärkeanteils zu erkennen. Durch den fehlenden Stärkefilm an der Oberfläche kann die Elastizität des Papiergefüges bzw. das Falzverhalten messbar verbessert werden.

Die folgenden Grafiken 6 und 7 sind REM-Aufnahmen vor bzw. nach der Optimierung des Papiers mittels CMC-Behandlung, jeweils in Längs- und Querrichtung gesehen.

Aus diesen Ansichten geht deutlich das wesentlich verbesserte Falzverhalten der Papiere nach der CMC-Behandlung hervor. Das Auftreten von Bruch im Falz kann durch die erfindungsgemäße Behandlung im Wesentlichen verhindert werden.

Das Verarbeitungsverhalten der erfindungsgemäß behandelten Papiere ist gegenüber dem Stand der Technik ebenfalls verbessert, was durch nachstehende Tabelle 5 mit Prüfwerten des FOGRA-Tests für Standard- (d.h. mit Stärke behandeltes) und CMC-behandeltes Papier belegt wird.

**Tabelle 5**

| **Nr.** | **Sorte** | **FLG \|g/m**^{**2**}**\|** | **Bemerkung** | **Falz- Beurteilung** | **Optimales Werkzeug** | | **Optimales Werkzeug** | | **Toleranz- Bereich** | **Beurteilung FOGRA** | |
|---|---|---|---|---|---|---|---|---|---|---|---|
| | | | | | ***Längsnut*** | | ***Quernut*** | | ***0 - 16*** | ***Nut*** | ***Wulst*** |
| | | | | | Breite | Tiefe | Breite | Tiefe | | L/Q | L/Q |
| 1 | EAG | 170 | Standard | 4 - 5 | 1,2 | 0,1 | 1,4 | 0,2 | 2 | 3/3 | 2/3 |
| 2 | EAG | 170 | Neu (CMC) | 3 | 1,0-1,2 | 0,1 | 1,1 - 1.3 | 0.2 | 7 | 2/2 | 2/3 |

Die Falzbeurteilung erfolgte visuell mittels des Schulnotensystems von 1 bis 5. Die Verbesserung wird aber am deutlichsten durch die Erweiterung des Rillbarkeitstoleranzbereichs von 2 möglichen Einstellungen - gemäß dem FOGRA-Test für EAG 170 mit 6% Stärke - auf 7 mögliche Einstellungen für CMC-behandeltes Papier in der Leimpresse widergespiegelt.

Zur Frage der Kosten wird abschließend festgestellt, dass die etwas höheren Kosten für die CMC im Vergleich zur herkömmlichen Stärkeflotte durch den geringeren Trockenauftrag bzw. die verringerte Penetration in das ungeleimte Rohpapier ausgeglichen werden, so dass hinsichtlich der Materialien Kostenneutralität gegeben ist. Aus den Vorteilen der einfacheren und rascheren Herstellung und Handhabung der CMC-Lösungen resultiert in Summe eine Kosten-Ersparnis gegenüber dem Stand der Technik.

Zusammenfassend kann somit festgestellt werden, dass durch das erfindungsgemäße Verfahren zur Herstellung von Streichrohpapier unter Behandlung des Papiers mit CMC-Lösungen anstelle von Stärkeflotten Streichrohpapier mit stark reduziertem Auftreten von Strichbruch im Falz, besserer Bedruckbarkeit (besserem Holdout für den Strichauftrag) weiterem Rillbarkeitstoleranzbereich, verringerter Staubneigung und vereinfachten Herstellungsbedingungen ohne Kostenerhöhung bereitgestellt werden kann. Nicht zuletzt, weil Papier in einem weiten Bereich von Flächengewichten erzeugt werden kann, ist das erfindungsgemäße Verfahren durch vielfältige gewerbliche Anwendbarkeit gekennzeichnet.

## Patentansprüche

1. Verfahren zur Oberflächenbehandlung von Streichrohpapier, **dadurch gekennzeichnet, dass** anstelle der üblichen Stärkeflotte eine Lösung von Carboxymethylcellulose (CMC) in Wasser verwendet wird.

2. Verfahren nach Anspruch 1, **dadurch gekennzeichnet, dass** wässrige anionische CMC-Lösungen in einem Konzentrationsbereich von 1 bis 5 % bei definierter Viskosität direkt auf ein Streichrohpapier aufgetragen werden.

3. Verfahren nach Anspruch 1 oder 2, **dadurch gekennzeichnet, dass** das Streichrohpapier holzfreies, ungeleimtes oder geleimtes Streichrohpapier in einem Flächengewichtsbereich von 60 - 300 g/m² ist.

4. Verfahren nach einem der Ansprüche 1 bis 3, **dadurch gekennzeichnet, dass** der Auftrag der CMC-Lösung mittels Leim- oder Filmpresse erfolgt.
